# FASCICULE DE BREVET EUROPEEN

(11) **EP 3 119 544 B1**
(45) Date de publication et mention de la délivrance du brevet: **11.10.2023**
(21) Numéro de dépôt: 15706869.3
(22) Date de dépôt: 28.01.2015
(51) Int. Cl.: B22D 13/10, B22D 27/20

(54) **MOULE CENTRIFUGE CHEMISÉ À INERTIE THERMIQUE CONTRÔLÉE**
AUSGEKLEIDETE ZENTRIFUGALE FORM MIT KONTROLLIERTER THERMISCHER TRÄGHEIT
LINED CENTRIFUGAL MOLD WITH CONTROLLED THERMAL INERTIA

(30) Priorité: 31.01.2014 FR 1450800
(43) Date de publication de la demande: 25.01.2017
(73) Titulaire: Safran Aircraft Engines, 75015 Paris (FR)
(72) Inventeur: MARTIN, Guillaume, F-77550 Moissy Cramayel Cedex (FR); FARGEAS, Serge, F-77550 Moissy Cramayel Cedex (FR); SOISSON, Marc, F-77550 Moissy Cramayel Cedex (FR); PIATON, Valéry, F-77550 Moissy Cramayel Cedex (FR)
(74) Mandataire: Ernest Gutmann - Yves Plasseraud S.A.S.
(86) Numéro de dépôt international: PCT/FR2015/050193
(87) Numéro de publication internationale: WO 2015/114250

(56) Documents cités:
- EP-A1- 0 992 305

## Description

La présente invention concerne le moulage par coulée centrifuge de pièces métalliques en particulier d'aubes de turbomachine, et notamment d'aubes de turbine de turboréacteur ou de turbopropulseur d'avion.

Sont spécifiquement concernés un moule, son utilisation, et l'ensemble comprenant le moule et l'alliage métallique en fusion qui y est coulé.

Il est connu de réaliser des aubes de turbomachine par usinage d'une ébauche obtenue de fonderie. L'ébauche est typiquement un barreau, c'est-à-dire un bloc de matière généralement de forme allongée.

Une des techniques d'obtention de l'ébauche est la fonderie à cire perdue avec coulée de l'alliage métallique dans un moule en céramique préchauffé, centrifugé ou non. Dans ce cas l'ébauche peut se rapprocher de la géométrie finale usinée. Ce moule est à usage unique. De plus, des interactions chimiques entre l'alliage fondu et la céramique peuvent générer des défauts en surface de l'ébauche,

Une autre solution consiste à couler des barreaux dans un moule permanent métallique centrifugé. Ceci apparait prometteur, en particulier pour fabriquer des aubes en alliage métallique à base de TiAl, plus particulièrement à solidification β/α.

Cependant, ces barreaux sont ségrégés, notamment en aluminium, et l'hétérogénéité chimique peut conduire localement à des propriétés non conformes vis-à-vis des exigences attendues.

Il est donc important de maitriser (limiter / supprimer) ces ségrégations.

Dans EP992305, est aussi connu un ensemble comprenant :
- un moule rotatif autour d'un axe, pour une coulée centrifugée,
- et un alliage métallique de TiAI coulé dans le moule,
tel que défini dans la préambule de la revendication 1.

Un problème à résoudre concerne le contrôle de la vitesse de refroidissement de l'alliage métallique fondu après la coulée pour favoriser l'obtention d'un taux homogène d'aluminium dans le barreau, et donc d'une microstructure maitrisée. Il est à noter que le problème peut donc se poser avec des alliages métalliques contenant de l'aluminium, autres que le TiAl précité.

Les barreaux coulés en fonderie centrifuge sont actuellement principalement destinés à être refondus. Les ségrégations ne sont alors pas un problème puisqu'elles sont alors ré-homogénéisées lors de la refusion. Si l'on souhaite utiliser directement ces barreaux coulés, la solution la plus simple consisterait à chauffer les moules pour restreindre les gradients thermiques et à limiter ainsi les ségrégations. Toutefois les installations de fonderie centrifuge ne se prêtent pas ou peu au préchauffage des moules métalliques. Cette solution est donc imparfaite.

Ainsi, les solutions techniques décrites ci-dessous résultent d'un effort de compréhension et d'explication des phénomènes en jeu dans la solidification des barreaux d'alliage, en particulier en TiAl.

Selon une première définition, la solution ici proposée consiste à recommander de recourir à un ensemble comprenant :
- un moule rotatif autour d'un axe, pour une coulée centrifugée,
- et un alliage métallique de TiAI coulé dans le moule,
   le moule comprenant :
      - des logements de réception, en acier doux, en acier, alliage métallique et/ou en céramique, adaptés pour qu'y soit coulé de façon centrifugée ledit alliage métallique de TiAl en fusion, lesdits logements s'étendant radialement autour de l'axe précité, et
      - des chemises définissant toutes ensembles lesdits logements et qui sont logées dans au moins un exosquelette creux, en acier doux, acier ou alliage métallique, et
   le moule présentant une capacité thermique surfacique inférieure à celle de l'alliage métallique coulé, à l'endroit de plusieurs plans de coupe passant chacun par le moule et l'alliage métallique coulé,
   ledit ensemble étant caractérisé en ce que :
      - le ou les exosquelettes est/sont à claire-voie, ou
      - un espace vide existe périphériquement entre chaque chemise et l'exosquelette qui l'entoure, ou,
      - une structure alvéolaire s'étend périphériquement entre chaque chemise et l'exosquelette qui l'entoure.

Pour favoriser la maitrise du refroidissement, il est par ailleurs proposé que le moule, rotatif autour d'un axe, comprenne :
- plusieurs logements de réception s'étendent radialement autour de l'axe de rotation du moule,
- et au moins un exosquelette creux où sont logées des chemises définissant toutes ensembles lesdits logements, le ou les exosquelettes étant en acier doux, aciers ou alliages métalliques et les chemises étant en acier doux, aciers ou alliages métalliques et/ou céramique, avec comme spécificités additionnelles:
   -- que le ou les exosquelettes sont à claire-voie, ou
   -- qu'un espace vide existe périphériquement entre chaque chemise et l'exosquelette qui l'entoure, ou
   -- qu'une structure alvéolaire s'étend périphériquement entre chaque chemise et l'exosquelette qui l'entoure.

En prévoyant un tel moule à inserts, on va en particulier pouvoir :
- proposer des parois de chemises fines à inertie thermique faible,
- et/ou proposer des parois de chemises d'épaisseur variable à inertie thermique contrôlée,
- tendre vers un refroidissement contrôlé efficace de l'alliage coulé,
- faire assurer la résistance mécanique de l'ensemble essentiellement via la structure extérieure (le(s) exosquelette(s)).

Il est par ailleurs conseillé que les chemises présentent, vis-à-vis de l'alliage métallique en fusion, un comportement thermique prépondérant par rapport à celui du/des exosquelette(s).

Concernant le moule en lui-même, il est prévu, outre son caractère rotatif, adapté à une coulée centrifugée, avec donc des chemises définissant toutes ensembles lesdits logements et qui sont logées dans au moins un exosquelette creux, le fait que le ou les exosquelettes est/sont en acier doux, aciers ou alliages métalliques et que les chemises sont en acier doux, aciers ou alliages métalliques et/ou céramique.

Ainsi (et ceci est donc valable à l'endroit de chacun parmi plusieurs plans de coupe distants le long d'une chemise quelconque), on recommande :
- qu'ensemble, une chemise et l'exosquelette (ou la partie d'exosquelette) qui l'entoure présentent une première capacité thermique surfacique,
- que l'alliage en fusion coulé dans cette chemise présente une seconde capacité thermique surfacique,
- et que le couple formé par chaque chemise et son exosquelette, d'une part, et l'alliage, d'autre part, soit choisi pour que le rapport entre les première et seconde capacités thermiques surfaciques soit inférieur à 1.

Ainsi, la présente invention permettra de remédier à au moins une partie des inconvénients précités de façon simple, efficace et économique.

Dans le cas d'un bloc en TiAl, la tenue du ratio précité permet d'obtenir des ségrégations en aluminium entre la périphérie et le coeur de l'ordre de 0,2% massique.

A noter aussi qu'en utilisant une solution avec chemises et exosquelette(s), on va pouvoir dissocier :
- certaines caractéristiques physiques du ou des exosquelettes, le(s)quel(s) pourront participer à la dissipation plus ou moins rapide de la chaleur née de la coulée, tout en reprenant une partie importante des efforts lors de la centrifugation (on conseille une tenue permettant de supporter une accélération centrifuge de plus de 10 g),
- par rapport aux caractéristiques physiques des chemises qui pourront donc être de faible épaisseur et/ou dans un matériau différent de celui du/des exosquelettes.

On pourra aussi travailler de façon plus appropriée les formes (notamment intérieures) des chemises, sans nécessairement travailler de la même manière celles du ou des exosquelettes.

A noter par ailleurs que prévoir une structure alvéolaire s'étendant périphériquement entre chaque chemise et l'exosquelette qui l'entoure permettra typiquement, de par sa structure en caissons, de favoriser le contrôle thermique et/ou la tenue mécanique, comme le permet une réalisation du/des exosquelettes à claire-voie : l'inertie thermique sera alors plus faible que si le ou les même(s) exosquelette(s) étai(en)t à paroi(s) pleine(s).

Même considération si, comme conseillé, on prévoit :
- que le ou les exosquelettes soi(en)t en acier et que les chemises soient en un matériau métallique de plus faible inertie thermique, ou en matériau(x) réfractaire(s), et /ou
- qu'individuellement les chemises présentent une paroi périphérique ; entre deux extrémités libres opposées, une longueur selon la direction radiale suivant laquelle chacune s'étend et, sur cette longueur,
   -- un conduit central de coulage de l'alliage ayant une section moyenne et,
   -- une épaisseur moyenne de paroi périphérique inférieure à 1/8, et de préférence 1/10, de l'une des dimensions de ladite section

Par ailleurs, il est prévu, indépendamment ou en combinaison :
- que le ou les exosquelettes puisse(nt) être à claire-voie,
- qu'un espace puisse exister périphériquement entre chaque chemise et l'exosquelette qui entoure,
- qu'une structure alvéolaire s'étende périphériquement entre chaque chemise et l'exosquelette qui l'entoure.

Ceci sera favorable à la maîtrise des gradients thermiques, à la maîtrise de la solidification et donc au contrôle de la ségrégation.

Avec des chemises métalliques, on favorisera une limitation de la contamination du matériau de l'ébauche par celui du moule.

En outre, on tendra vers ce qui précède en utilisant un moule rotatif comme ci-avant, avec des logements, en acier, alliage métallique et/ou en céramique, de réception d'un alliage métallique de TiAl, et en respectant le ratio de capacités thermiques surfaciques précité.

D'autres avantages et caractéristiques de l'invention apparaîtront à la lecture de la description suivante faite à titre d'exemple non limitatif et en référence aux dessins annexés dans lesquels :
- la figure 1 est une vue schématique de face d'un barreau plein de la technique antérieure, dans lequel au moins une aube de turbine de turbomachine est destiné à être usinée,
- la figure 2 est une vue schématique d'un moule de la technique antérieure,
- la figure 3 est une vue schématique de dessus d'un moule à chemises et exosquelettes, dans lequel seront moulés des barreaux ayant moins de ségrégation,
- les figures 4,5,6,7,8,9,10,11,12,13,14,15,16,17,18,19,20,21 schématisent des chemises et exosquelettes suivant divers modes de réalisation, en vue de face (figures 4,6), coupes schématiques longitudinales (l'un des axes radiaux B ; figures 12,14,17,18,20) ou transversale (figure 7, coupe VII-VII, figure 11, coupe XI-XI, figures 15,16,19,21), vues de côté (figure 5 -vue suivant V- et figures 8,9,10,) ; la figure 13 étant un détail d'une variante de réalisation de zones identiques à celle référencée XIII,
- la figure 22 est un graphique qui montre des résultats de tests obtenus sur plusieurs coulées de TiAl dans des moules en acier de différentes formes et épaisseurs, avec en abscisse le rapport (Ci/Ci') et en ordonnée le taux de ségrégation constaté dans l'alliage coulé (en poids d'Al),
- et la figure 23 schématise les emplacements des quatre sections carrées (54, 56, 58 et 61 mm montrées figure 22) choisies pour caractériser un unique moule de section variable.

Figure 1 on voit un barreau 11 métallique réalisé de fonderie et dans lequel sont destinées à être usinée(s) au moins une, ici deux, aubes 12 de turbine d'une turbomachine.

Le barreau 11 peut avoir une forme cylindrique et est plein. Il est obtenu par coulée d'un alliage métallique dans un moule.

La figure 2 représente un dispositif 10 conventionnel de fabrication des barreaux ou ébauches 11, par des opérations successives de fusion et coulée.

Le dispositif 10 comprend une enceinte 20 fermée et étanche dans laquelle est appliqué un vide partiel. Un lingot 16 en alliage métallique, en l'espèce à base de TiAl, est d'abord fondu dans un creuset 14. En fusion, il est versé dans un moule 13 métallique permanent.

Le moule 13 permet de couler l'alliage par centrifugation, afin d'obtenir des barreaux 11. Pour cela, il est mis en rotation autour d'un axe A vertical, de préférence par l'intermédiaire d'un moteur 18. Le moule 13 comprend plusieurs logements ou cavités 17, qui s'étendent radialement (axes B1 ,B2 ; figures 2,3) autour de l'axe A. Ces cavités sont de préférence régulièrement espacées angulairement autour de l'axe A qui est ici vertical. L'alliage à couler, apporté vers le centre du moule, se répartit vers les cavités.

Après refroidissement, le moule 13 est démonté et les barreaux moulés 11 sont extraits. Les épaisseurs du moule peuvent conduire à une inertie thermique forte et créer des gradients thermiques importants lors du refroidissement du métal coulé, générateurs de ségrégations radiales notamment en aluminium du centre à la périphérie des barreaux. La ségrégation en aluminium se traduit lors de la solidification de l'alliage par un appauvrissement progressif du liquide résiduel lors de la croissance des dendrites à partir des parois du moule. Les pièces issues des barreaux 11 peuvent donc présenter des différences de microstructures.

Par ailleurs, en cas d'usure, il faut changer la partie du moule entourant le logement radial 17 concerné.

L'invention permet d'apporter une solution au problème cité de ségrégations et, si nécessaire, de satisfaire aux exigences de résistance aux efforts centrifuges et de changement rapide et fréquent d'une partie au moins du moule.

A cette fin, il est prévu que le moule 13 retenu soit conçu, puis la coulée centrifuge des blocs 11 réalisée, de telle sorte qu'à l'endroit de plusieurs plans de coupe (tels P1, P2 figure 4, P3, P4 figure 14, P5, P6 figure 18) passant par le moule et l'alliage métallique 11 fondu contenu (à son contact ; voir figure 14), ce moule présente une capacité thermique surfacique (Ci) inférieure à celle (Ci') de l'alliage métallique fondu contenu. Bien que ceci ne soit pas limitatif, les plans de coupe illustrés sont perpendiculaires à l'axe B.

Ainsi, soit, à l'endroit par exemple du plan de coupe P1 de la figure 4 :
C1 = *ρ*1.S1.c1 (kJ.K⁻¹.m⁻¹), la capacité thermique surfacique du moule (ici donc de la chemise 135 entourée de l'exosquelette 137), et C1' = *ρ*1' .S1' .c1' (kJ.K⁻¹.m⁻¹), la capacité thermique surfacique de l'alliage métallique 11 fondu contenu, avec :
- p1 et p1', les masses volumiques respectivement du matériau constituant le moule, et de cet alliage métallique,
- S1 et S1', les sections respectivement du moule (chemise 135 entourée de l'exosquelette 137), et de cet alliage métallique, et
- c1 et c1' les chaleurs spécifiques du moule (chemise 135 entourée de l'exosquelette 137), et de l'alliage métallique,
il est prévu :
- que C1 / C1'< 1
- et que ceci soit aussi vérifié de la même manière à l'endroit d'autres plans de coupe, tels ceux référencés P2,P3,P4,P5,P6.

La valeur limite (capacité thermique surfacique du moule / capacité thermique surfacique de l'alliage métallique coulé à son contact < 1) a été établie à partir de résultats obtenus notamment sur plusieurs coulées de TiAl, dans des moules en acier de différentes formes et épaisseurs. Pour chaque barreau, la ségrégation a été obtenue en effectuant des mesures précises du taux d'aluminium (incertitude inférieure à 0,06% en poids d'AI - wt Al) en surface et au coeur du barreau. L'écart mesuré définit la macro-ségrégation radiale. Les résultats sont reportés dans la figure 22 où les formes des chemises testées et leurs conformations en section verticale radiale par rapport à l'exemple des axes B1 ou B2 figure 2 (paroi périphérique pleine, dimensions relatives...) ont été figurées, avec des valeurs dimensionnelles précisées. Les sections carrées (54, 56, 58 et 61 mm) sont issues d'un unique moule de section variable (figure 23) ; la ségrégation radiale a été mesurée pour ces quatre tranches et confrontée au ratio spécifique de chaque section.

Les trois sections avec un ratio inférieur à 1 (à 10% près) ont des ségrégations radiales périphérie-coeur en aluminium inférieures ou égales à 0,2%wt (à 10% près). A l'inverse, toutes les sections donnant un ratio supérieur à 1 présentent une ségrégation en aluminium plus importante, d'autant plus importante que le ratio est grand.

Les figures 3 à 21 représentent des modes de réalisation d'un moule 130 selon l'invention, étant précisé que les figures 5 et suivantes schématisent des variantes. Quant à tous les moyens fonctionnels dont sont de préférence pourvues ces réalisations de moule, ils n'ont pas été illustrés, ni systématiquement repris dans toutes les variantes décrites ci-après. Les particularités de ces modes de réalisation peuvent se combiner et s'appliquer d'un mode à l'autre.

Le moule 130 diffère du moule 13 dans la réalisation de certains de ses moyens structuraux.

Autour du bloc central 131, par les conduits internes coudés 132 duquel l'alliage est amené à se répartir radialement autour de l'axe central vertical A, sont régulièrement espacées des chemises 135 (ou par exemple 135a,135b figure 4). Les conduits 132 débouchent respectivement dans des conduits radiaux 133 qui reçoivent l'alliage par une ouverture 133a et s'étendent chacun à l'intérieur d'une des chemises, suivant une direction radiale B. L'ouverture 133a de chaque chemise est ainsi située dans la partie extrême radialement intérieure 134a du conduit concerné.

Les chemises, qui sont donc creuses, sont disposées dans au moins un exosquelette 137, et de préférence dans autant d'exosquelettes qu'il y a de chemises, chaque exosquelette contenant alors une chemise 135 définissant l'un desdits logements.

Le ou les exosquelettes retiennent les chemises vis-à-vis des forces centrifuges générées par la rotation du moule.

Figure 4, l'axe central A de rotation du moule est vertical et tant les chemises 135 que les exosquelettes 137 s'étendent chacun suivant un axe longitudinal horizontal (axe B).

A son extrémité radialement extérieure (partie extrême 134b), chaque conduit 133 présente un fond plein 135c.

De manière comparable, chaque exosquelette 137 présente, à son extrémité radialement intérieure, une ouverture 137a (voir par exemple figures 12,17) par où, par exemple, une chemise 135 peut passer et, à son extrémité radialement extérieure, un fond 137b qui peut participer à la retenue radiale de la chemise.

Figure 6, on remarque en 139a, 139b des fixations, ici amovibles, établies entre la chemise illustrée, ici 135a, et l'exosquelette, ici 137a, qui l'entoure, de façon à permettre un remplacement de la chemise. Des fixations vissées peuvent convenir.

On constate également, voir figure 4, que des fixations amovibles, telles 141a, 141b, sont prévues entre chaque chemise (et/ou l'exosquelette qui l'entoure, références 142a, 142b) et le bloc central 131.

Ainsi il va être possible de séparer les chemises des exosquelettes et du bloc central 131, notamment pour remplacer ces chemises. De nouveau, des fixations vissées peuvent convenir.

Les fixations amovibles établies entre chemises et exosquelette(s) et/ou entre le bloc central 131 et chemises et/ou exosquelette(s) pourront former des zones de ruptures de ponts thermiques.

Dans un mode préféré de réalisation, le ou les exosquelettes sera/seront en acier (tel un acier doux) et les chemises seront en un matériau métallique de plus faible inertie thermique, ou en matériau(x) réfractaire(s).

Figure 7, la paroi périphérique est référencée 135d et on y aperçoit, au centre, le barreau moulé (ébauche) 110 issu de la coulée.

La figure 8 illustre une solution où l'exosquelette 137a schématisé est pourvu d'une porte mobile 143a qui, en position ouverte, libère une ouverture 145 permettant de passer à travers elle la chemise considérée, ici 135a. Des charnières 147a, pourront faciliter la manoeuvre de chaque porte mobile.

Sur les figures 4 à 8, il sera encore remarqué que les exosquelettes sont à claire-voie.

Ils se présentent ainsi comme des cages en quelque sorte grillagées.

Pour favoriser une faible inertie thermique, on prévoit ici qu'un espace 155 existe périphériquement (autour de l'axe B) entre chaque chemise, telle 135a, et l'exosquelette, tel 137a, qui l'entoure.

Des moyens de centrage 157 positionnent, de façon fixe au moins pendant la centrifugation, la chemise considérée par rapport à l'exosquelette, pour la coulée (voir figure 5).

Figures 9,10 les chemises sont formées individuellement de plusieurs coquilles, telles 150a, 150b.

Ces coquilles s'ouvrent et se ferment suivant une surface (ici de plan de joint 152) qui est globalement transversal à l'axe (A) autour duquel tourne le moule.

En outre, une fixation séparable 153, telle un verrou, est établie entre les coquilles pour, une fois les coquilles séparées, pouvoir sortir le barreau 110 de l'intérieur de la chemise, ici 135a, considérée, par l'ouverture 154 libérée.

Dans la solution des figures 11,12, une structure alvéolaire 159, qui s'étend périphériquement entre chaque chemise, telle 135a, et l'exosquelette qui l'entoure, tel 137a, joue ce rôle et définit donc une partie au moins desdits moyens de centrage 157 précités.

La structure alvéolaire 159 peut être annulaire. Elle peut occuper un espace entre le fond 135c des chemises et celui 137b de l'exosquelette considéré (figure12).

Y compris pour les transferts thermiques recherchés, la figure 13 montre que la chemise considérée et la structure alvéolaire, telle 159, sont en contact par des zones discrètes, telles 159a,159b,
Plutôt qu'en des pièces distinctes, on pourrait prévoir de réaliser la chemise et la structure alvéolaire en une seule pièce (figure 13), de sorte qu'elles se rejoignent par ces zones discrètes situées à l'extrémité radialement intérieure des parois 161 séparant deux à deux les cavités 163 des alvéoles.

En alternative, il sera possible de réaliser chaque chemise, telle 135a, ladite structure 159 qui l'entoure et l'exosquelette, tel 137a, qui entoure cette structure, en trois éléments distincts, dissociables entre eux, la chemise et la structure étant engagés dans l'exosquelette, concentriquement, suivant donc une radiale B à l'axe A.

Figures 14 à 21, mais ceci peut s'appliquer aux cas précédents, le/les exosquelette(s), tels 137a, comprend(nent) individuellement une extrémité radialement extérieure 137c (figures 17,18) vers où la chemise constituée 135a est radialement en appui contre une surface transversale 165 de l'exosquelette.

L'extrémité radialement extérieure 137c pourra être ouverte..

Un bouchon rapporté 167 (qui peut être amovible) bouchera alors cette extrémité radialement extérieure 137c.

La structure extérieure, en particulier celle en exosquelette(s), sera favorablement en acier doux, aciers ou alliages plus ou moins réfractaires. Y sera donc glissé axialement un insert (la chemise précitée) en matériau métallique comme précités et/ou céramique.

On aura compris que ceci permet :
- que l'insert assure l'obtention de la géométrie souhaitée pour la pièce coulée et permette d'en contrôler la solidification, par maîtrise des contraintes thermiques,
- et que la structure extérieure assure le positionnement du moule sur le montage de coulée centrifuge ainsi que la résistance mécanique de l'ensemble.

Pour persévérer dans la maîtrise thermique, de préférence en combinaison avec celle des efforts, il est conseillé que, transversalement à la direction radiale suivant laquelle elles s'étendent (axe B de la chemise considérée), les chemises présentent chacune au moins une épaisseur qui varie le long de ladite direction radiale (longueur L) et qui est, au moins globalement, plus faible vers l'une au moins des extrémités radialement intérieure et extérieure, 134a, 134b, qu'en partie intermédiaire, comme montré figures 17,18,20 ; voir également épaisseurs e1,e2 et e3 figure 20. En d'autres termes, on peut alors trouver, le long d'un axe B, une forme 133 allant d'abord en rétrécissant de section depuis l'extrémité 133a, vers une zone intermédiaire, puis éventuellement (figures 18,20) en s'élargissant vers l'extrémité opposée 133b.

Si nécessaire en liaison avec cet aspect, les figures 17,18,20 montrent l'intérêt à disposer d'un moule où, individuellement, l'extrémité radialement intérieure ouverte 133a du conduit central 133 de coulée de l'alliage de tout ou partie des chemises 135 présenterait une forme 169 allant donc en rétrécissant de section vers le centre de la chemise, le long de la direction radiale, B, suivant laquelle la chemise correspondante s'étend. Il est à noter que la forme 169 peut ainsi être en simple ou double entonnoir (tête-bêche). Un tronc de cône pourrait convenir.

Quant à la partie extrême radialement extérieure de ce conduit, près de l'extrémité 134b (figures 18,20), elle pourra être épaulée, pour présenter une partie terminale 133b élargie.

Figure 20, on constate que des renforts longitudinaux 171 peuvent être prévus pour assurer la rigidité, le centrage et/ou le guidage de la chemise 135 concernée dans la structure périphérique 137. Les renforts sont radialement saillants par rapport au reste de la chemise concernée.

Un positionnement des renforts 171 vers les extrémités radiales 134a, 134b permettra de dégager les zones intermédiaires sur la longueur du moule, telles qu'au moins un espace 155 favorable pour la maîtrise des contraintes et de l'inertie thermiques, l'objectif étant toujours d'atteindre une faible inertie thermique pour permettre le refroidissement homogène de la forme coulée en métal.

Figure 21, les renforts 171 sont radiaux à l'axe de la chemise schématisée et définissent entre eux plusieurs espaces libres, ou cavités secondaires, tels 155a, 155b.

Pour une utilisation sous vide du moule, ce(s) espace(s) libre(s) et cavités secondaires 155a, 155b établi(es) entre la structure périphérique 137 et la face extérieure de la chemise 135 considérée, y compris s'il s'agit des surfaces extérieures des (demi-)coquilles usinées, il est recommandé une "mise à l'air" extérieur de l'espace 155.

Pour cela, il est proposé que cet espace 155 soit en communication fluide avec l'environnement extérieur du moule par l'intermédiaire d'au moins un orifice 175. Dans un exemple particulier de réalisation, chaque barreau 110 pourra avoir une longueur ou dimension axiale comprise entre 10 et 50cm, une section (tel un diamètre) externe compris entre 5 et 20cm, une section (tel un diamètre) interne compris entre 4 et 10cm et une épaisseur radiale comprise entre 1 et 10cm, en moyenne à l'endroit d'une section donnée.

## Revendications

1. Ensemble comprenant :
- un moule rotatif autour d'un axe (A), pour une coulée centrifugée,
- et un alliage métallique de TiAI coulé dans le moule,
le moule comprenant :
- des logements (135) de réception, en acier doux, en acier, alliage métallique et/ou en céramique, adaptés pour qu'y soit coulé de façon centrifugée ledit alliage métallique de TiAl en fusion, lesdits logements (135) s'étendant radialement (B) autour de l'axe (A), et
- des chemises (135) définissant toutes ensemble lesdits logements et qui sont logées dans au moins un exosquelette creux (137), en acier doux, acier ou alliage métallique, et
à l'endroit de plusieurs plans de coupe (P1,P2,P3...) passant chacun par le moule et l'alliage métallique coulé, le moule présentant une capacité thermique surfacique (C1,Ci) inférieure à celle (C1',Ci') de l'alliage métallique coulé,
**caractérisé en ce que** :
- le ou les exosquelettes (137) est/sont à claire-voie, ou
- un espace vide (155) existe périphériquement entre chaque chemise et l'exosquelette (137) qui l'entoure, ou,
- une structure alvéolaire (163) s'étend périphériquement entre chaque chemise et l'exosquelette qui l'entoure.

2. Moule de coulée centrifugée, spécifique pour l'ensemble selon la revendication 1, le moule étant rotatif autour d'un axe (A) et comprenant :
- plusieurs logements (135) de réception d'un alliage fondu de TiAl s'étendant radialement (B) autour de l'axe (A), et
- des chemises (135) définissant toutes ensemble lesdits logements et qui sont logées dans au moins un exosquelette (137) creux, le ou les exosquelettes (137) étant en acier doux, acier ou alliage métallique et les chemises (135) étant en acier doux, acier ou alliage métallique et/ou céramique, et
- le ou les exosquelettes (137) est/sont à claire-voie, ou
- un espace vide existe périphériquement entre chaque chemise et l'exosquelette (137) qui l'entoure, ou
- une structure alvéolaire (163) s'étend périphériquement entre chaque chemise et l'exosquelette qui l'entoure.

3. Moule selon la revendication 2, **caractérisé en ce qu'**il comprend un bloc central (131) présentant des conduits (132) par lesquels l'alliage est coulé et qui communiquent avec l'intérieur des chemises, et au moins une fixation, de préférence amovible, (141a,142a) est établie :
- entre chaque chemise et l'exosquelette qui l'entoure, et/ou
- entre chaque chemise et/ou l'exosquelette qui l'entoure et le bloc central.

4. Moule selon l'une des revendication 2 ou 3, **caractérisé en ce que**, les chemises (135) étant remplies par l'alliage métallique fondu, ledit moule présente une capacité thermique surfacique (Ci,C1) inférieure à celle (Ci',C1') de l'alliage métallique contenu, et ceci à l'endroit de plusieurs plans de coupe (P1,P2,P3..) passant respectivement par au moins une desdites chemises (135) et l'exosquelette (137) qui l'entoure et par l'alliage métallique contenu.

## Patentansprüche

1. Anordnung, enthaltend:
- eine um eine Achse (A) drehbare Gussform für einen Schleuderguss,
- und eine in die Gussform gegossene Metalllegierung aus TiAl,
wobei die Gussform enthält:
- Aufnahmen (135) aus Weichstahl, Stahl, Metalllegierung und/oder Keramik, die für das Schleudergießen der geschmolzenen TiAI-Metalllegierung geeignet sind, wobei sich die Aufnahmen (135) radial (B) um die Achse (A) erstrecken, und
- Mäntel (135), die alle gemeinsam die Aufnahmen definieren und die in mindestens einem hohlen Außengerippe (137) aus Weichstahl, Stahl oder einer Metalllegierung aufgenommen sind, und
wobei an der Stelle mehrerer Schnittebenen (P1, P2, P3 ...), die jeweils durch die Gussform und die gegossene Metalllegierung verlaufen, die Gussform eine flächenbezogene Wärmekapazität (C1, Ci) aufweist, die geringer ist als die (C1', Ci') der gegossenen Metalllegierung,
**dadurch gekennzeichnet, dass**
- das bzw. die Außengerippe (137) gitterartig ausgeführt ist/sind, oder
- ein Leerraum (155) umfänglich zwischen jedem Mantel und dem diesen umgebenden Außengerippe (137) besteht, oder
- eine Wabenstruktur (163) sich umfänglich zwischen jedem Mantel und dem diesen umgebenden Außengerippe erstreckt.

2. Schleudergussform, ausgelegt für die Anordnung nach Anspruch 1,
wobei die Gussform um eine Achse (A) drehbar ist und enthält:
- mehrere Aufnahmen (135) zum Aufnehmen einer geschmolzenen TiAI-Legierung, die sich radial (B) um die Achse (A) erstrecken, und
- Mäntel (135), die alle gemeinsam die Aufnahmen definieren und die in mindestens einem hohlen Außengerippe (137) aufgenommen sind, wobei das bzw. die Außengerippe (137) aus Weichstahl, Stahl oder einer Metalllegierung und die Aufnahmen (135) aus Weichstahl, Stahl oder einer Metalllegierung und/oder Keramik bestehen, und
- das bzw. die Außengerippe (137) gitterartig ausgeführt ist/sind, oder
- ein Leerraum umfänglich zwischen jedem Mantel und dem diesen umgebenden Außengerippe (137) besteht, oder
- eine Wabenstruktur (163) sich umfänglich zwischen jedem Mantel und dem diesen umgebenden Außengerippe erstreckt.

3. Gussform nach Anspruch 2,
**dadurch gekennzeichnet, dass** sie einen zentralen Block (131) mit Kanälen (132) umfasst, durch die die Legierung gegossen wird und die mit dem Inneren der Mäntel in Verbindung stehen, und dass mindestens eine, vorzugsweise lösbare, Befestigung (141a, 142a) hergestellt wird
- zwischen jedem Mantel und dem diesen umgebenden Außengerippe und/oder
- zwischen jedem Mantel und/oder dem diesen umgebenden Außengerippe und dem zentralen Block.

4. Gussform nach einem der Ansprüche 2 oder 3,
**dadurch gekennzeichnet, dass** bei mit der geschmolzenen Metalllegierung gefüllten Mänteln (135) die Gussform eine flächenbezogene Wärmekapazität (Ci, C1) aufweist, die geringer ist als die (Ci', C1') der enthaltenen Metalllegierung, und zwar an der Stelle mehrerer Schnittebenen (P1, P2, P3 ...), die jeweils durch mindestens einen der Mäntel (135) und das diesen umgebende Außengerippe (137) und durch die enthaltene Metalllegierung verlaufen.

## Claims

1. Unit comprising :
- a mould rotating around an axis (A), for centrifuge casting,
- and a TiAl metal alloy poured thereinto,
the mould including:
- receiving recesses (135) made of soft steel, steel, metal alloy and/or ceramic, adapted to receive the centrifuge casting of the said molten TiAl metal alloy, the said recesses (135) extending radially (B) around the axis (A), and
- liners (135) defining all the said recesses and which are housed in at least one hollow soft steel, steel or metal alloy exoskeleton (137), and
at the location of a plurality of section planes (P1, P2, P3, etc.) each passing through the mould and the poured metal alloy, the mould having a surface heat capacity (C1, Ci) less than that (C1 ',Ci') of the poured metal alloy,
**characterised in that**:
- the exoskeleton or exoskeletons (137) is/are open-worked, or
- an empty space (155) exists around the periphery between each liner and the exoskeleton (137) that surrounds it, or
- an alveolar structure (163) exists around the periphery between each liner and the exoskeleton that surrounds it.

2. A centrifuge casting mould, specific for the unit of claim 1, the said mould being rotational around an axis (A) and comprising:
- several receiving recesses (135) to receive a molten TiAl alloy extending radially (B) around the axis (A), and
- liners (135) defining all the said recesses and which are housed in at least one hollow exoskeleton (137),
- the exoskeleton or exoskeletons being made of soft steel, steel or metal alloy, and the liner (135) being made of soft steel, steel or metal alloy and/or ceramic, and
- the exoskeleton or exoskeletons (137) is/are open worked, or
- an empty space exists around the periphery between each liner and the exoskeleton (137) that surrounds it, or
- an alveolar structure (163) exists around the periphery between each liner and the exoskeleton that surrounds it.

3. The mould of claim 2, **characterised in that** it comprises a central block (131) having ducts (132) through which the alloy is poured and which are connected to the interior of the liners, and at least one fixing, preferably removable, (141a, 142a) is implemented:
- between each liner and the exoskeleton that surrounds it, and/or
- between each liner and/or the exoskeleton that surrounds it and the central block.

4. The mould of either claim 2 or 3, **characterised in that** the liners (135) being filled with molten metal alloy, the said mould has a surface heat capacity (Ci, C1) less than that (Ci', C1') of the contained metal alloy, this occurring at a plurality of section planes (P1, P2, P3, etc.) passing respectively through at least one of the said liners (135) and the exoskeleton (137) that surrounds it and the contained metal alloy.
